# EUROPÄISCHE PATENTSCHRIFT

(11) **EP 1 288 969 B1**
(45) Veröffentlichungstag und Bekanntmachung des Hinweises auf die Patenterteilung: **09.01.2008**
(21) Anmeldenummer: 01120497.1
(22) Anmeldetag: 28.08.2001
(51) Int. Cl.: G21F 1/08, G21F 1/12

(54) **Strahlenschutzformkörper und seine Verwendung**
Element for radiation shielding and its use
Elément de protection contre les rayonnements et son utilisation

(43) Veröffentlichungstag der Anmeldung: 05.03.2003
(73) Patentinhaber: JL Goslar GmbH, 22525 Hamburg (DE)
(72) Erfinder: Ernst, Johannes, 22339 Hamburg (DE)
(74) Vertreter: Richter, Werdermann, Gerbaulet & Hofmann

(56) Entgegenhaltungen:
- EP-A- 0 117 884
- FR-A- 1 306 121
- GB-A- 847 978
- US-A- 3 514 607
- US-A- 5 321 272
- PATENT ABSTRACTS OF JAPAN vol. 018, no. 321 (P-1756), 17. Juni 1994 (1994-06-17) & JP 06 075093 A (KOBE STEEL LTD;OTHERS: 01), 18. März 1994 (1994-03-18)

## Beschreibung

Die Erfindung betrifft einen Strahlenschutzformkörper und seine Verwendung.

Bei der Entsorgung von Kernkraftwerken sind Schutzmaßnahmen für das Arbeitspersonal zu treffen. Bekannt ist die Verwendung von Rahmengestellen mit an diesen aufgehängten Bleiplatten als Strahlenschutz bzw. Strahlenschutzwände für das Arbeitspersonal, wobei diese Bleiplattenwände im Bereich der jeweiligen Tätigkeitsbereiche aufgestellt bzw. aufgehängt werden.

Die Druckschrift US-A-3 514 607 offenbart ein Abschirmmaterial, das Schutz gegen radioaktive Strahlung gewähleisten soll. Dieses Material besteht aus Blei und mindestens aus Zinn oder Barium. Das Abschirmmaterial kann dabei in Gestalt einer mehrschichtigen Platte vorliegen. Nachteilig ist dabei, dass einerseits diese Bleiplatten sehr korrosionsanfällig sind und andererseits die Arbeitspersonen mit den Bleiplatten direkt in Berührung kommen, insbesondere dann, wenn die Bleiplatten von den Rahmengestellen abgehängt werden, um anderweitig eingesetzt zu werden. Hierzu ist es erforderlich, dass die Bleiplatten von Hand erfasst, abgehängt und der Dekontamination zugeführt werden. Die Dekontamination derart benutzter Bleiplatten ist sehr zeitaufwendig und auch nach der Reinigung der Platten mit Wasser, Ultraschall oder durch Abbürsten haften weiterhin verstrahlte Partikelchen an den Oberflächen der Bleiplatten.

Aufgabe der vorliegenden Erfindung ist es, einen Strahlenschutzformkörper aus einem Bleigrundkörper zu schaffen, der eine hohe Biegefähigkeit aufweist, ohne dass bei einem Abbiegen in der Oberfläche des Strahlenschutzformkörpers Risse entstehen. Außerdem soll der Strahlenschutzformkörper eine glatte Oberfläche aufweisen, an der nach der Dekontamination der Platten keine verstrahlten Partikelchen verbleiben; neben einer hohen Korrosionsbeständigkeit soll der Strahlenschutzformkörper bei einer Berührung durch die Arbeitspersonen in keiner Weise zu deren Beschädigung führen und es soll auch nicht zu gesundheitlichen Schäden kommen.

Gelöst wird diese Aufgabe durch einen Strahlenschutzformkörper mit den in Anspruch 1 angegebenen Merkmalen.

Hiernach besteht der erfindungsgemäße Strahlenschutzformkörper aus einer biegefähigen Platte aus einem quadratischen, rechteckförmigen oder einer anderen geometrischen Form aufweisenden Zuschnitt und aus einem Bleigrundkörper, wobei der Bleigrundkörper des plattenförmigen Formkörpers zur Verhinderung einer Korrosion der Bleiplattenoberfläche und zur Schaffung einer glatten Plattenoberfläche ein- oder beidseitig mit einer durch Walzplattierung aufgetragenen oder aufgeklebten Abdeckschicht aus Zinn oder eine zinnhaltigen Legierung als Plattierungsschicht versehen ist und der Bleigrundkörper des Strahlenschutzformkörpers von der Abdeckschicht aus Zinn oder einer zinnhaltigen Legierung umhüllt ist. Der plattenförmige Strahlenschutzformkörper wird als Einzelplatte oder nebeneinander - und/oder übereinander - aufgereiht an Rahmengestellen gehalten verwendet.

Dadurch, dass der Bleigrundkörper des Strahlenschutzformkörpers von einer Abdeckschicht aus Zinn oder einer zinnhaltigen Legierung umhüllt ist, weist der Bleigrundkörper eine glatte porenfreie und in sich geschlossene Oberfläche auf, wodurch sich eine gute Dekontamination ergibt. Verstrahlte Teilchen verbleiben nach der Dekontamination nicht mehr auf der Oberfläche des Strahlenschutzformkörpers. Die auf die Oberfläche des Bleigrundkörpers aufgebrachte Abdeckschicht aus Zinn oder einer zinnhaltigen Legierung verhindert bei einem Abbiegen oder Verbiegen des Strahlenschutzformkörpers eine Rissbildung in der Formkörperoberfläche, so dass es zu keiner Korrosion des Bleies des Grundkörpers kommt. Arbeitspersonen die mit erfindungsgemäßen Strahlenschutzformkörpern in Berührung kommen, kommen selbst mit dem Blei des Grundkörpers nicht in Berührung, sondern nur mit der Abdeckschicht aus Zinn oder einer zinnhaltigen Legierung, wobei diese Abdeckschicht eine Art Schutzschicht bildet. Die Abdeckschicht unterbindet einen direkten Kontakt der Arbeitspersonen mit dem Blei des Grundkörpers des Strahlenschutzformkörpers. Dadurch wird eine hohe Arbeitssicherheit erreicht denn bei einer Berührung des Strahlenschutzformkörpers mit den Händen erfolgt keine Kontaktierung mit dem Blei des Grundkörpers. Die auf dem Bleigrundkörper aufgebrachte Zinnschicht bzw. Schicht aus einer zinnhaltigen Legierung wird aufgrund der vorgenommenen Walzplattierung in die Oberfläche des Bleigrundkörpers eingedrückt, so dass keine korrosionsanfälligen Bereiche geschaffen werden.

Vorteilhafte Ausgestaltung der Erfindung gehen aus den Unteransprüchen hervor.

Danach besteht die Möglichkeit, das die Abdeckschicht bildende Zinn durch Walzplattierung auf dem Bleigrundkörper auszubringen. Auf dem Bleigrundkörper des Formkörpers ist dann ein- oder beidseitig eine Plattierungsschicht aus Zinn oder einer zinnhaltigen Legierung oder aus einer Bleiplatte oder Bleifolie und Zinn oder einer zinnhaltigen Legierung aufgebracht. Bevorzugterweise besteht die zinnhaltige Legierung der Plattierungsschicht des Verbundmaterials aus folgender Zusammensetzung:
- Sn:: 0,15 bis 0,85 %
- Sb:: 0,05 bis 0,15 %
- Cu:: 0,03 bis 0,06 %
- Bi:: 0,01 bis 0,10 %
- Sonstige Beimengungen:: max.: 0,10 %
- Pb:: Rest.

Die Erfindung sieht darüber hinaus die Verwendung von biegefähigen Platten aus einer quadratischen, rechteckförmigen oder einer anderen geometrischen Formgebung aufweisenden Zuschnitt und aus einem Bleigrundkörper mit einer ein- oder beidseitig mit einer durch Walzplattierung aufgetragenen oder durch Aufkleben befestigten Abdeckschicht aus Zinn oder einer zinnhaltigen Legierung als Plattierungsschicht als Strahlenschutzformkörper zur Abschirmung gegen Einwirkung künstlicher ionisierender Strahlung und zur Verhinderung einer Korrosion des Bleigrundmaterials sowie zur Vermeidung eines direkten Berührungskontaktes von Arbeitspersonen mit dem Bleigrundmaterial vor. Die dabei verwendeten biegefähigen Platten weisen unter anderem eine zinnhaltige Legierung, wobei diese zinnhaltige Legierung der Plattierungsschicht des Verbundmaterials aus folgender Zusammensetzung besteht:
- Sn:: 0,15 bis 0,85 %
- Sb:: 0,05 bis 0,15 %
- Cu:: 0,03 bis 0,06 %
- Bi:: 0,01 bis 0,10 %
- Sonstige Beimengungen:: max.: 0,10 %
- Pb:: Rest.

Ausführungsbeispiele der Erfindung werden nachstehend anhand der Zeichnungen näher erläutert:

Es zeigen:
- Fig. 1: in einer schaubildlichen Darstellung einen Strahlenschutzform-, körper aus einem Bleigrundkörper und einer den Bleigrundkörper umhüllenden Abdeckschicht aus Zinn oder einer zinnhaltigen Legierung,
- Fig. 2: eine schaubildliche Ansicht des Strahlenschutzformkörpers mit abschnittsweise entfernter Abdeckung,
- Fig. 3: einen senkrechten Schnitt gemäß Linie III-III in Fig. 1,
- Fig. 4: einen senkrechten Schnitt gemäß Linie IV-IV in Fig. 1,
- Fig. 5: einen senkrechten Schnitt durch den Strahlenschutzformkörper gemäß Fig. 1 in einer anderen Ausführungsform mit auf dem Bleigrundkörper aufgeklebten Abdeckschicht aus Zinn oder einer zinnhaltigen Legierung,
- Fig. 6: einen senkrechten Schnitt durch einen Abschnitt des Strahlenschutzformkörpers aus einem Bleigrundkörper bzw. aus einem bleihaltigen Verbundmaterial mit beidseitig auf dem bleihaltigen Grundmaterial aufplattierten aus Zinn und Blei bestehenden Plattierungsprodukten, und
- Fig. 7: einen senkrechten Schnitt durch das Plattierungsprodukt.

Gemäß Fig. 1 bis 5 besteht der erfindungsgemäße Strahlenschutzformkörper 10 aus einer biegefähigen Platte 11 aus einem quadratischen, rechteckförmigen oder einer anderen geometrischen Form aufweisenden Zuschnitt. Dieser Zuschnitt des Strahlenschutzformkörpers 10 besteht aus einem Bleigrundkörper 20 mit seinen Seitenwandflächen 20a, 20b. Dieser Bleigrundkörper 20 ist ein- oder beidseitig mit einer bevorzugterweise durch Walzplattierung aufgetragenen oder aufgeklebten Abdeckschicht 30 aus Zinn oder einer zinnhaltigen Legierung versehen. Bei dem Ausführungsbeispiel gemäß Fig. 5 ist die Abdeckschicht 30 aus Zinn oder einer zinnhaltigen Legierung auf dem Bleigrundkörper 20 aufgeklebt. Die Klebeschicht ist mit 60 bezeichnet.

Auf dem Bleigrundkörper 20 des Strahlenschutzkörpers 10 ist somit ein- oder beidseitig eine Plattierungsschicht 40' aus Zinn oder einer zinnhaltigen Legierung oder aus einer Bleiplatte oder einer Bleifolie 25 und Zinn oder einer zinnhaltigen Legierung aufgebracht, wobei diese Plattierungsschicht 40' die Abdeckschicht 30 bildet. Diese Abdeckschicht 30 kann auch den Bleigrundkörper 20 allseitig umhüllen.

Um den Strahlenschutzformkörper 10 zum Beispiel an einem Rahmengestell zur Ausbildung einer Strahlenschutzwand befestigen zu können ist der Strahlenschutzformkörper 10 mit mindestens einer Aufhängedurchbrechung 21 versehen. Bei dem in Fig. 1 gezeigten Ausführungsbeispiel weist der Strahlenschutzformkörper 10 zwei Aufhängedurchbrechungen 21 auf, die bevorzugterweise im oberen Bereich des Plattenkörpers vorgesehen sind. Bevorzugterweise ist die Aufhängedurchbrechung 21 kreisförmig ausgebildet jedoch auch andere geometrische Formgebungen sind möglich. Beim Aufplattieren der Zinnschicht bzw. der zinnhaltigen Legierung auf dem Bleigrundkörper 20 erstreckt sich die Abdeckschicht 30 bis in den die Aufhängedurchbrechung 21 begrenzenden Wandbereich 21a, so dass auch im Bereich der Aufhängedurchbrechung 21 ein Korrosionsschutz für das Blei des Grundkörpers 20 gegeben ist.

Um bei einem Verformen des Strahlenschutzformkörpers 10 ein Reißen des Bleimaterials des Grundkörpers 20 zu vermeiden, ist auf dem Bleigrundkörper 20 ein- oder beidseitig eine Zinnplattierungsschicht 40' aufgebracht, die aus Zinn oder einer zinnhaltigen Legierung besteht. In Fig. 6 und 7 ist der Aufbau des Strahlenschutzformkörpers 10 bzw. eines Verbundmaterials 40 mit einem ein- oder beidseitig zinnplattierten bleihaltigen Grundmaterial, d.h. Bleigrundkörper 20 dargestellt, bei dem ein platten- oder folienförmiges Bleimaterial ein- oder beidseitig mit einer Plattierungsschicht 40' verbunden ist.

Das der Plattierungsschicht 40' zugrunde liegende Plattierungsprodukt besteht aus einer Bleiplatte 25, auf die einseitig eine Beschichtung 50 aus Zinn oder einer zinnhaltigen Legierung aufplattiert ist, so dass letztlich das Zinn und das Blei miteinander mechanisch verschweisst sind. Ein derartig hergestelltes Plattierungsprodukt wird auf Plattierungsstärke herabgewalzt und die so gewonnene Plattierungsschicht 40' ein- oder beidseitig auf den Bleigrundkörper 20 so aufplattiert, dass die Bleischicht des Plattierungsproduktes auf dem Bleigrundkörper 20 zu liegen kommt. Der Bleigrundkörper 20, auf den das Plattierungsprodukt bzw. die Plattierungsschicht 40' aufplattiert ist, besteht bevorzugterweise aus einer zinnhaltigen Legierung, die sich wie folgt zusammensetzt:
- Sn:: 0,15 bis 0,85 %
- Sb:: 0,05 bis 0,15 %
- Cu:: 0,03 bis 0,06 %
- Bi:: 0,01 bis 0,10 %
- Sonstige Beimengungen:: max.: 0,10 %
- Pb:: Rest. ,

Sowohl bei der Plattierungsschicht 40' als auch bei dem Bleigrundkörper 20 kann es sich um sehr dünne Schichten handeln.

Die Prozentangaben beziehen sich auf Gewichtsprozente, bezogen auf das Gesamtgewicht.

## Patentansprüche

1. Strahlenschutzformkörper,
**dadurch gekennzeichnet,**
**dass** der Strahlenschutzformkörper (10) aus einer biegefähigen Platte (11) aus einem quadratischen, rechteckförmigen oder einer anderen geometrischen Formgebung aufweisenden Zuschnitt und aus einem Bleigrundkörper (20) besteht, wobei der Bleigrundkörper (20) des plattenförmigen Formkörpers (10) zur Verhinderung einer Korrosion der Bleiplattenoberfläche ein- oder beidseitig mit einer durch Walzplattierung aufgetragenen oder aufgeklebten Abdeckschicht (30) aus Zinn oder einer zinnhaltigen Legierung als Plattierungsschicht (40') versehen ist und der Bleigrundkörper des Strahlenschutzformkörpers von der Abdeckschicht aus Zinn oder einer zinnhaltigen Legierung umhüllt ist.

2. Strahlenschutzkörper nach Anspruch 1,
**dadurch gekennzeichnet,**
**dass** auf den Bleigrundkörper (20) des Formkörpers (10) ein- oder beidseitig eine Plattierungsschicht (40') aus Zinn oder einer zinnhaltigen Legierung oder aus einer Bleiplatte oder Bleifolie (25) und Zinn oder einer zinnhaltigen Legierung aufgebracht ist.

3. Strahlenschutzformkörper nach einem der Ansprüche 1 und 2,
**dadurch gekennzeichnet,**
**dass** die zinnhaltige Legierung der Plattierungsschicht (40') des Verbundmaterials (40) aus folgender Zusammensetzung besteht:
Sn: 0,15 bis 0,85 %
Sb: 0,05 bis 0,15 %
Cu: 0,03 bis 0,06 %
Bi: 0,01 bis 0,10 %
Sonstige Beimengungen: max.: 0,10 %
Pb: Rest.

4. Strahlenschutzformkörper nach einem der Ansprüche 1 bis 3,
**dadurch gekennzeichnet,**
**dass** der Bleigrundkörper (20) des Verbundmaterials (40) ein- oder beidseitig mit einem Plattierungsprodukt aus einer einseitig mit einer Plattierung (50) aus Zinn oder einer zinnhaltigen Legierung versehenen mit einer auf Plattierungsstärke herabgewalzten Bleiplatte (25) versehen ist,
wobei das Plattierungsprodukt mit seiner Bleiseite auf den Bleigrundkörper (20) aufplattiert ist, das zur Verhinderung zwischenkristaliner Brüche bei einer Bleiblechverformung aus einer zinnhaltigen Legierung mit folgender Zusammensetzung besteht
Sn: 0,15 bis 0,85 %
Sb: 0,05 bis 0,15 %
Cu: 0,03 bis 0,06 %
Bi: 0,01 bis 0,10 %
Sonstige Beimengungen: max.: 0,10 %
Pb: Rest.

5. Strahlenschutzformkörper nach einem der Ansprüche 1 bis 4,
**dadurch gekennzeichnet,**
**dass** der Formkörper (10) mit Halterung, wie z.B. Aufhängedurchbrechung (21) zum Befestigen und Aufhängen an Rahmengestellen zur Herstellung von Strahlenschutzwänden versehen ist.

6. Strahlenschutzformkörper nach einem der Ansprüche 1 bis 5,
**dadurch gekennzeichnet,**
**dass** der Formkörper (10) mit mindestens einer Aufhängedurchbrechung (21) versehen ist und dass die Abdeckschicht (30) aus Zinn oder der zinnhaltigen Legierung auf dem Formkörper (10) bis in den die Aufhängedurchbrechung (21) begrenzenden Wandbereich (21a) sich erstreckt.

7. Strahlenschutzformkörper nach einem der Ansprüche 1 bis 6,
**dadurch gekennzeichnet,**
**dass** die Abdeckschicht (30) aus Zinn oder einer zinnhaltigen Legierung mit den Oberflächen des Bleigrundkörpers (20) verklebt ist.

8. Verwendung von biegefähigen Platten (11) nach Anspruch 1 zur Abschirmung gegen Einwirkung künstlicher ionisierender Strahlung und zur Verhinderung einer Korrosion des Bleigrundkörpermaterials sowie zur Vermeidung eines direkten Berührungskontaktes von Arbeitspersonen mit dem Bleigrundkörper (20)

9. Verwendung von biegefähigen Platten (11) nach Anspruch 8, wobei die zinnhaltige Legierung der Plattierungsschicht (40') aus folgender Zusammensetzung besteht:
Sn: 0,15 bis 0,85 %
Sb: 0,05 bis 0,15 %
Cu: 0,03 bis 0,06 %
Bi: 0,01 bis 0,10 %
Sonstige Beimengungen: max.: 0,10 %
Pb: Rest,

## Claims

1. Element for radiation shielding,
**characterized in**
**that** the element for radiation shielding (10) consists of a bendable plate (11) made of a square or a rectangular blank or of a blank having another geometrical shape and of a lead base body (20), whereby the lead base body (20) of the plate-shaped moulded body (10) is provided, for avoiding a corrosion of the lead plate surface, one one or on both sides with a covering layer (30) made of tin or of a tin containing alloy as plating layer (40') applied by roll-bonded cladding or sticked thereon and the lead base body of the element for radiation shielding is enveloped by the covering layer of tin or a tin containing alloy.

2. Element for radiation shielding according to claim 1,
**characterized in**
**that** a plating layer (40') of tin or of a tin containing alloy or of a lead plate or a lead foil (25) and tin or a tin containing alloy is applied onto the lead base body (20) of the moulded body (10).

3. Element for radiation shielding according to any of the claims 1 and 2,
**characterized in**
the tin containing alloy of the plating layer (40') of the composite material (40) is made of the following composition:
Sn: 0,15 to 0,85 %
Sb: 0,05 to 0,15 %
Cu: 0,03 to 0,06 %
Bi: 0,01 to 0,10 %
Other admixtures: maximum 0,10 %.
Pb: rest.

4. Element for radiation shielding according to any of the claims 1 to 3,
**characterized in**
**that** the lead base body (20) of the composite material (40) is provided on one or both sides with a plating product made of a lead plate (25) rolled down to plating thickness and provided on one side with a plating (50) of tin or of a tin containing alloy, whereby the plating product is plated with its lead side onto the lead base body (20), the plating product being made of a tin containing alloy with the following composition for avoiding intercrystalline fractures by a lead sheet deformation:
Sn: 0,15 to 0,85 %
Sb: 0,05 to 0,15 %
Cu: 0,03 to 0,06 %
Bi: 0,01 to 0,10 %
Other admixtures: maximum 0,10 %.
Pb: rest.

5. Element for radiation shielding according to any of the claims 1 to 4,
**characterized in**
**that** the moulded body (10) is provided with a support such as for example a hanging opening (21) for fixing and hanging on racks for producing radiation protection walls.

6. Element for radiation shielding according to any of the claims 1 to 5,
**characterized in**
**that** the moulded body (10) is provided with at least one hanging opening (21) and that the covering layer (30) of tin or the tin containing alloy extends on the moulded body (10) into the wall area (21 a) limiting the hanging opening (21).

7. Element for radiation shielding according to any of the claims 1 to 6,
**characterized in**
**that** the covering layer (30) of tin or of a tin containing alloy is sticked on the surfaces of the lead base body (20).

8. Use of bendable plates (11) according to claim 1 for shielding against the action of artificial ionizing radiation and for avoiding a corrosion of the lead base body material as well as for avoiding a direct touch contact of working persons with the lead base body (20).

9. Use of bendable plates (11) according to claim 8, whereby the tin containing alloy of the plating layer (40') is made of the following composition:
Sn: 0,15 to 0,85 %
Sb: 0,05 to 0,15 %
Cu: 0,03 to 0,06 %
Bi: 0,01 to 0,10 %
Other admixtures: maximum 0,10 %.
Pb: rest.

## Revendications

1. Elément de protection contre les rayonnements,
**caractérisé en ce**
**que** l'élément de protection contre les rayonnements (10) est constitué par une plaque flexible (11) faite en une découpe carrée, rectangulaire ou présentant une autre forme géométrique et par un corps de base en plomb (20), le corps de base en plomb (20) du corps moulé en forme de plaque (10) étant pourvu, pour éviter une corrosion de la surface de la plaque de plomb, sur un côté ou sur les deux côtés d'une couche de couverture (30) appliquée par placage par laminage ou collée dessus en étain ou en un alliage contenant de l'étain comme couche de placage (40') et le corps de base en plomb de l'élément de protection contre les rayonnements étant enveloppé par la couche de couverture en étain ou en un alliage contenant de l'étain.

2. Elément de protection contre les rayonnements selon la revendication 1,
**caractérisé en ce**
**qu'**une couche de placage (40') en étain ou en un alliage d'étain ou en une plaque de plomb ou une feuille de plomb (25) et de l'étain ou un alliage contenant de l'étain est appliquée sur le corps de base de plomb (20) du corps moulé (10).

3. Elément de protection contre les rayonnements selon l'une des revendications 1 et 2,
**caractérisé en ce**
**que** l'alliage contenant de l'étain de la couche de placage (40') du matériau composite (40) est constitué par la composition suivante :
Sn : 0,15 à 0,85 %
Sb: 0,05 à 0,15%
Cu : 0,03 à 0,06 %
Bi: 0,01 à 0,10 %
Autres additifs : 0,10 % maxi.
Pb : reste.

4. Elément de protection contre les rayonnements selon l'une des revendications 1 à 3,
**caractérisé en ce**
**que** le corps de base en plomb (20) du matériau composite (40) est pourvu sur l'un des côtés ou des deux côtés d'un produit de placage constitué par une plaque de plomb laminée à l'épaisseur du placage pourvue sur l'un des côtés d'un placage (50) en étain ou en un alliage contenant de l'étain, le produit de placage étant plaqué avec son côté plomb sur le corps de base en plomb (20), le produit de placage étant constitué, pour éviter des ruptures intercristallines lors d'une déformation de la tôle de plomb, d'un alliage contenant de l'étain avec la composition suivante :
Sn: 0,15 à 0,85 %
Sb: 0,05 à 0,15 %
Cu : 0,03 à 0,06 %
Bi : 0,01 à 0,10 %
Autres additifs : 0,10 % maxi.
Pb : reste.

5. Elément de protection contre les rayonnements selon l'une des revendications 1 à 4,
**caractérisé en ce**
**que** le corps moulé (10) est pourvu d'un support, comme par exemple d'une découpure de suspension (21), pour fixer et suspendre à des châssis pour produire des murs de protection contre les radiations.

6. Elément de protection contre les rayonnements selon l'une des revendications 1 à 5,
**caractérisé en ce**
**que** le corps moulé (10) est pourvu d'au moins une découpure de suspension (21) et que la couche de couverture (30) en étain ou en alliage contenant de l'étain s'étend sur le corps moulé (10) jusque dans la zone du mur (21 a) qui délimite la découpure de suspension (21).

7. Elément de protection contre les rayonnements selon l'une des revendications 1 à 6,
**caractérisé en ce**
**que** la couche de couverture (30) en étain ou en un alliage d'étain est collée avec les surfaces du corps de base en plomb (20).

8. Utilisation de plaques flexibles (11) selon la revendication 1 pour blinder contre l'influence de rayonnements ionisants artificiels et pour éviter une corrosion du matériau du corps de base en plomb ainsi que pour éviter un contact par toucher direct de personnel de travail avec le corps de base en plomb (20).

9. Utilisation de plaques flexibles (11) selon la revendication 8, l'alliage contenant de l'étain de la couche de placage (40') étant constitué par la composition suivante :
Sn : 0,15 à 0,85 %
Sb: 0,05 à 0,15 %
Cu : 0,03 à 0,06 %
Bi: 0,01 à 0,10 %
Autres additifs : 0,10 % maxi.
Pb : reste.
